# EUROPÄISCHE PATENTSCHRIFT

(11) **EP 0 715 020 B1**
(45) Veröffentlichungstag und Bekanntmachung des Hinweises auf die Patenterteilung: **26.07.2000**
(21) Anmeldenummer: 95118737.6
(22) Anmeldetag: 29.11.1995
(51) Int. Cl.: D21H 19/08, D21H 19/44

(54) **Verwendung eines Beschichtungsmittels für Papieroberflächen**
Use of a coating agent for paper surfaces
Usage d'un agent de revêtement pour des surfaces de papier

(30) Priorität: 02.12.1994 DE 9419333 U
(43) Veröffentlichungstag der Anmeldung: 05.06.1996
(73) Patentinhaber: Lefatex Chemie GmbH, 41379 Brüggen-Bracht (DE)
(72) Erfinder: Thölen, Franz, D-47906 Kempen (DE)
(74) Vertreter: Klöpsch, Gerald, Dr.-Ing. Patentanwalt

(56) Entgegenhaltungen:
- EP-A- 0 041 125
- EP-A- 0 049 819
- EP-A- 0 154 189
- EP-A- 0 173 300
- EP-A- 0 327 321
- EP-A- 0 515 719
- EP-A- 0 652 269
- EP-A- 0 657 514
- DE-A- 3 024 259
- DE-C- 3 225 658
- JP-A- 5 195 487
- US-A- 3 113 888
- US-A- 4 624 973
- US-A- 5 258 424

## Beschreibung

Die Erfindung betrifft die Verwendung eines Beschichtungsmittels für Papieroberflächen.

Mit Beschichtungsmitteln können Papieroberflächen mit hoher Glätte und hohem Glanz sowie verminderter Permeabilität gefertigt werden.

So ist es bekannt, Papieroberflächen mit Streichmitteln aus Polymerdispersionen, bei welchen die dispersen Phasen aus ca. 95 % Polymerteilchen eines Durchmessers von größer als 0,003 mm bestehen, zu beschichten. Derartige Dispersionen werden üblicherweise mit Pigmenten oder sonstigen mineralischen, kleinteiligen Füllstoffen oder Füllstoffgemischen gemischt (Beispiele hierfür sind Aerosil, Kreide, Carbonate wie Calciumcarbonat, Tonerde usw.) und im Steichverfahren auf die Papieroberfläche aufgebracht. Die Dicke der fertigen Schicht beträgt etwa 0,01 mm. Eine so beschichtete Oberfläche wird zur weiteren technischen Wertsteigerung für Papiere in der Verpackungsanwendung mit einer Lösung von Polymeren in organischen Lösemitteln beschichtet. Diese nachträgliche Beschichtung mit in organischen Lösemitteln gelösten Polymeren war bisher insbesondere für solche Papieroberflächen erforderlich, die im Vakuum mit Aluminium bedampft werden sollen. Bei dieser Technologie, bei dervor der Vakuumbedampfung mit Metall Lösungen von organischen Polymeren zwecks Aufbringung eines Polymerfilms auf die Papieroberfläche eingesetzt werden, wird eine erhebliche Menge an organischen Lösemitteln verbraucht, und zwar je nach Feststoffgehalt der Polymerlösung etwa 5,5 g Lösemittel pro m² Papier. Bei der üblichen Arbeitsgeschwindigkeit von 300 m/min und einer Breite von 1,60 m ergibt sich daraus ein Anfall von ca. 2,6 kg dampfförmigem Lösungsmittel pro Minute. Zwar kann das Lösemittel zurückgewonnen werden, jedoch erfordert dies einen vergleichsweise hohen Kostenaufwand sowohl hinsichtlich der hierfür nötigen Anlagen als auch deren laufende Betriebskosten. Noch wesentlich kostenintensiver ist die thermische Beseitigung des Lösemitteldampfes. Die hohen Anlagekosten zur Entfernung des Lösemittels gehen einmal darauf zurück, daß die Anlagen und Geräte explosionssicher ausgerüstet sein müssen, zum anderen darauf, daß auch das Bedienungspersonal vor toxischen Lösungsmitteldämpfen geschützt werden muß.

Es ist weiter bekannt, Papieroberflächen mit Polymerdispersionen einer Teilchengröße von größer 0,01 mm und einem Verteilungsmaximum bei etwa 0,05 mm auf der spezifischen Verteilungskurve aus wäßriger Dispersion zu beschichten. Diese Beschichtungen sind jedoch für die Rasterwalzen-Technologie ungeeignet, d. h. sie können hierfür nicht eingesetzt werden. Wegen ihrer Partikelgröße weisen derartige Beschichtungen entsprechende grobe Oberflächenstrukturen auf. Außerdem muß zur optimalen Filmbildung nach dem eigentlichen Abtrocknen des Dispergiermittels die Papierbahn mit erheblichem thermischen Energieaufwand erwärmt werden, was wiederum Kühlenergie zur Kühlung der Papierbahn vor dem Aufrollen erforderlich macht, um ein Verkleben der einzelnen Lagen beim Aufwickeln zu verhindern. Für diese Technologie mußten daher besondere Auftragswerke entwickelt und konstruiert werden, um die inherente Koagulationstendenz der Dispersionssysteme auszuschalten. Nachteilig ist gegenüber dem Aufbringen der Polymerbeschichtung aus der Lösung in einem organischen Lösemittel auch die Schichtstärkentoleranz, d.h. der aus organischen Lösemitteln aufgebrachte Polymerfilm ist gleichförmiger und weist eine gleichförmigere Dicke auf als die aus wäßriger Dispersion aufgebrachten Polymeren.

Zur Schonung der natürlichen Ressourchen und der Umwelt werden zwar in neuerer Zeit Papiere in zunehmendem Maße umweltfreundlich ausgerüstet, und zwar im Hinblick auf die sinnvolle Wiederverwendung von bei der Ausrüstung bzw. Herstellung eingesetzten Produkten durch Recycling, jedoch war es bisher für die Herstellung von im Vakuum metallbedampften Papieren, insbesondere mit Aluminium bedampften Papieren nicht möglich, zur Erzielung einer ausreichenden Oberflächenqualität auf eine Beschichtung unter Verwendung von großen Mengen von organischen Lösungsmitteln zu verzichten.

Ferner sind aus dem Stand der Technik auch bereits Zusammensetzungen auf der Basis von Polymeremulsionen oder -dispersionen zur Anwendung für die verschiedensten Zwecke, darunter auch als Beschichtungsmittel beschrieben, wobei die Polymeremulsionen bzw. -dispersionen Polymerteilchen unterschiedlicher Größe enthalten. So werden zum Beispiel in der EP-A-0 327 321 Silicion-Emulsionen und in der EP-A-0 041 125, der US-A-5,258,424, der US-A-4,624,973 und EP-A-0 049 819 wäßrige bzw. noch organische Lösungsmittel enthaltende Polymerdispersionen beschrieben. In keinem dieser vorstehenden Dokumente ist die Problematik eines mit Metallen wie Aluminium zu beschichtendem Papier angesprochen.

Zu dem vorstehend genannten Stand der Technik, Papieroberflächen mit Polymerdispersionen aus wäßriger Dispersion zu beschichten, gehören die EP-A-0 173 300, US-A-3,113,888, DE 32 25 658 C1, DE 30 24 259 A und JP-A-5 195 487 (als WPI Zusammenfassung). In diesen Dokumenten werden Papiere vor der Metallisierung mit einer wäßrigen Polymerdispersion beschichtet. Die Vorteile einer bimodalen Teilchengrößenverteilung sind in keiner dieser Entgegenhaltungen angesprochen.

Aufgabe der Erfindung ist es daher, unter Vermeidung von organischen Lösemitteln ein Beschichtungsmittel, insbesondere für im Vakuum mit Metall zu bedampfenden Papieroberflächen bereitzustellen, mit dem aus wäßriger Dispersion eine homogene Beschichtung nach Entfernung des Wassers ebenso erzielt wird wie eine gleichmäßige Schichtdicke und das darüber hinaus auch mit Rasterwalzen oder Tiefdrucktechologie applizierbar ist. Insbesondere der Anwendung der Rasterwalzen-Technologie kommt hierbei wegen der genauen Dosierbarkeit des Auftrages Bedeutung zu. Die Näpfchen der Raster oder auch die Tiefdruckwalzen setzen sich nach kurzer Laufzeit zu. Selbst bei hohem Verdünnungsgrad mit Feststoffgehalten um 13 % tritt dieses Zusetzen nach längerer Betriebszeit Koagulation unter der Rakel ein.

Diese Aufgabe wird erfindungsgemäß durch die Verwendung eines Beschichtungsmittels zur Papieroberflächenbeschichtung von Papier, welches anschließend mit Metallen bedampft wird, oder von mit Metallen beschichtetem Papier, enthaltend eine wäßrige Polymerdispersion, gelöst, welches in wäßriger Phase dispergiert eine Mischung Polymerteilchen einer mittleren Teilchengröße von 0,2 bis 5 µm, bevorzugt 0,3 bis 2 µm, sowie Teilchen einer mittleren Teilchengröße von kleiner 0,1 µm, bevorzugt kleiner 0,07 µm, enthält.

Das Mischungsverhältnis von gröberen Polymerteilchen, die vernetzt oder auch unvernetzt sein können, zu den feineren als Mikrodispersion bzw. Hydrosol vorliegenden feineren Polymerteilchen kann in weiten Bereichen schwanken, beträgt jedoch bevorzugt 1 : 1 (50 : 50) bis 9 : 1 (9 : 1), liegt jedoch bevorzugt im Bereich von 1,5 : 1 (60 : 40) bis 3 : 1.

Die wäßrige Dispersion bestehend aus Polymerteilchen größeren Durchmessers und aus sehr feinteiligen Polymeren mit Hydrosolcharakter weist üblicherweise Dispergiermittel für die beiden Polymerkomponenten auf, die vorteilhaft unterschiedliche Oberflächenspannungen aufweisen. Geeignete Dispergiermittel sind z. B. Fettalkoholoxethylate und/oder Carbonsäuresalze.

Als Polymere sowohl für den grobteiligeren Anteil als auch die feinteilige Mikrodispersion bzw. das Hydrosol sind die bekannten, für die Papierbeschichtung verwendbaren Polymeren, bevorzugt auf der Basis Acrylester wie Ethylacrylat, Butylacrylat, 2-Ethylhexylacrylat, ebenso geeignet wie Polymere auf der Basis von Ethyl/Vinylacetat-Copyolymeren, Polyurethanen, Copolymeren von Acrylat/Vinylacetat sowie Copolymeren auf Basis von Styrol und Acrylaten.

Der Feststoffgehalt des Beschichtungsmittels liegt im Bereich von 20 bis 50 % Feststoff- bzw. Polymergehalt, jedoch kann je nach anwendungstechnischer Anpassung der Feststoffgehalt auch stärker variieren.

Die erfindungsgemäß eingesetzten Polymere sind bekannte Handelsprodukte.

Die Teilchengröße des feinteiligen Polymeren ist so klein, daß die Lösung nahezu glasklar erscheint und kaum bei Lichtdurchfall optisch erfaßbar ist, vielmehr nahezu den gleichen Brechungsindex wie Wasser aufweist. Derartige Produkte können auch als Hydrosole bezeichnet werden. Die feinteiligen Polymeren sind aufgrund ihres Hydrosolcharakters nicht vernetzt.

Das Beschichtungsmittel genügt höchsten qualitativen Ansprüchen. Außerdem zeichnet sich das Beschichtungsmittel durch außerordentliche Wirtschaftlichkeit aus, weil Dosierung und damit einhergehende Genauigkeit der Einstellung der Schichtstärken durch Anwendung der Rasterwalzen-Technologie erfolgen kann.

Die mit dem Beschichtungsmittel beschichteten Papiere zeichnen sich durch eine hohe Homogenität der aufgebrachten Schicht sowie eine nur geringe Schichtdickentoleranz aus. Dieses vorteilhafte Ergebnis wird sowohl mit Rasterwalzen als auch unter Anwendung der Tiefdrucktechnologie erreicht.

Die Erfindung wird anhand der nachfolgenden Figuren näher erläutert.

Figur 1 zeigt die Verteilung von gröberen Polymerteilchen (5) und der feinsten Teilchen des Hydrosols (6), wobei erkennbar ist, daß der Zwischenraum zwischen den relativ großen Polymerpartikeln aufgefüllt ist mit den bis um den Faktor 50 kleineren Teilchen des Hydrosols (6).

Figur 2 veranschaulicht die Eindringtiefe PE in die Papieroberfläche, wobei der Vektor PTg die Teilchengröße der Beschichtung ergibt.

Figur 3 zeigt einen Schnitt durch ein beschichtetes Papier. Die eigentliche, durch Fasern gebildete Papierschicht (3) wird nach oben durch den herkömmlichen Papierstrich (2) und nach unten durch die Rückseitenpräparation (4) abgeschlossen. In der oberen Abschlußschicht (1) sind keine Fasern des Basispapiers mehr enthalten (Wert 0), während noch einige Fasern in den herkömmlichen Papierstrich (2) und vermehrt in die Rückseitenpräparation (4) hineinragen.

Das Beschichtungsmittel bietet den weitere Vorteil, jede Polymerkomponente für spezielle Aufgaben variieren zu können. Beispielhaft sei erwähnt, daß die feinstteilige Komponente weich und flexibel gehalten werden kann und dadurch erfahrungsgemäß tiefer in den Papierstrich eindringt (siehe Figur 2 schematisch), während die gröberen Dispersionspartikel, zur kratzfesten Oberflächenbildung bestimmt, sich näher an der Oberfläche anordnen.

Ferner kann zwecks weiterer Variierung der Oberflächeneigenschaften auch eine dritte Komponente, z. B. feinstemulgiertes synthetisches Wachs oder Polyethylen verwendet werden, um z. B. hydrophobe Oberflächen zu erzielen. Auch die Gaspermeabilität läßt sich steuern. So kann die geforderte hohe Wasserundurchlässigkeit durch eine dritte Komponente erzielt werden, z. B. Grundieren wegen Wasserdampfsperre mit Ethylen-Acrylat-Copolymeren. Auch die Kompostierbarkeit kann durch geeignete Zusätze wie von nitrierter wasserlöslicher Zellulose so beeinflußt werden. Es hat sich gezeigt, daß durch einen solchen Zusatz die Anwendungsmöglichkeiten von Fäulnisbakterien vergrößert werden können, was zu kürzeren Kompostierzeiten des so beschichteten Papiers führt.

Das Beschichtungsmittel mit zwei verschiedenen Polymerphasen ist nicht nur als Beschichtung als Vorbereitung einer Aufdampfung von Metall, insbesondere im Vakuum geeignet, sondern darüber hinaus auch noch als Primerschicht, die nach dem Auftrag der Metallschicht aufgebracht wird, um z. B. das Papier bedrucken zu können. Eine gute Haftung der Druckfarbe derart, daß sie nicht ablöst, wurde bisher nur mit Polymerbeschichtungen aus organischen Lösemitteln erzielt. Bei der Anwendung von wäßrigen Polymerdispersionen zeigte sich, daß z. B. bei der Reinigung von Bierflaschen, die mit 2%iger Lauge gewaschen werden, sich die Primerschicht, d. h. die auf die Metallschicht aufgebrachte Schicht einschließlich der Druckfarbe ablöst und das Reinigungsbad verunreinigt.

Überraschenderweise hat sich gezeigt, daß wenn das Beschichtungsmittel als Haftvermittler oder Druckprimer auf die aluminisierte Oberfläche aufgebracht wird, keine Anlösung von Primer und/oder Druckfarbe auftritt und somit jegliche Kontaminierung der Abwaschlauge mit bereits auf der Papieroberfläche befindlichen Substanzen vermieden wird.

Die Erfindung wird durch das folgende Beispiel erläutert, wobei Teile Gewichtsteile bedeuten:
70 Teile einer wäßrigen Acrylsäureesterdispersion einer Teilchengröße von 0,5 bis 2 µm (Typ Lefasol 206, Hersteller Lefatex-Chemie GmbH) werden mit 30 Teilen Hydrosol einer Teilchengröße von 0,05 µ (Typ Hydrosol 900, Hersteller Lefatex) unter Rühren gemischt, wobei ein flüssiger Dispersionslack mit einem Polymergehalt von 37 (± 2 %) entsteht. Dieser Lack wird auf ein Etikettenpapier von 70 g/m² mit einer Rasterwalze aufgetragen und danach getrocknet. Es bleibt ein glänzender, geschlossener Film auf dem Papier, der sehr gut metallisierbar ist. Nach der Vakuumbedampfung mit Aluminium wird die empfindliche Aluminiumschicht mit dem Primer, der über Rasterwalzen aufgetragen und getrocknet wird, geschützt.

Der Primer dient außerdem als Haftvermittler für eventuell weitergehende Behandlungen, z. B. für Drucke.

Ein weiterer Vorteil des Beschichtungsmittels besteht in dem hohen Feststoffgehalt bei üblichen Gebrauchsviskositäten. Die im organischen Lösemittel gelösten Polymeren nach dem Stand der Technik haben bei einem Feststoffgehalt von 20 % eine Viskosität von etwa 18 bis 22 Sekunden im DIN-Becher. Bei einer angewandten Rasterwalzentechnologie mit den geforderten Viskositäten kann ein Feststoffgehalt von 40 % (Polymer) erzielt werden, was zu einer erheblichen Kostenminderung führt.

## Patentansprüche

1. Verwendung eines Beschichtungsmittels zur Papieroberflächenbeschichtung von Papier, welches anschließend mit Metallen bedampft wird, oder von mit Metallen beschichtetem Papier, enthaltend eine wäßrige Polymerdispersion, dadurch gekennzeichnet, daß es in wäßriger Phase dispergiert eine Mischung aus Polymerteilchen (5) einer mittleren Teilchengröße von 0,2 bis 5 µm, bevorzugt 0,3 bis 2 µm, sowie Teilchen (6) einer mittleren Teilchengröße von kleiner 0,1 µm, bevorzugt kleiner 0,07 µm, enthält.

2. Verwendung eines Beschichtungsmittels nach Anspruch 1, dadurch gekennzeichnet, daß das Mischungsverhältnis von gröberen Polymerteilchen (5) zu den feineren Teilchen (6) im Bereich von 1 : 1 bis 9 : 1, bevorzugt im Bereich von 1,5 : 1 bis 3 : 1 liegt.

3. Verwendung eines Beschichtungsmittels nach Anspruch 1 oder 2, dadurch gekennzeichnet, daß es unterschiedliche Dispergiermittel für die beiden Polymerkomponenten mit unterschiedlicher Oberflächenspannung enthält.

4. Verwendung eines Beschichtungsmittels nach Anspruch 1 bis 3, dadurch gekennzeichnet, daß das Beschichtungsmittel Verdicker, bevorzugt auf Zellulosebasis, enthält.

5. Verwendung eines Beschichtungsmittels nach Anspruch 1 bis 4, dadurch gekennzeichnet, daß es Pigmente mit physikalischer Sperrwirkung, bevorzugt blättchenförmige Pigmente auf Basis von Glimmer, Schichtsilikaten und/oder Clay enthält.

6. Verwendung eines Beschichtungsmittels nach einem der Ansprüche 1 bis 5, dadurch gekennzeichnet, daß mindestens eine Komponente mit wasserlöslichem Farbstoff gefärbt ist.

7. Verwendung eines Beschichtungsmittels nach einem der Ansprüche 1 bis 6, dadurch gekennzeichnet, daß es einen oberflächenaktiven Zusatz, bevorzugt Siliconöl, ein Fluortensid und/oder Glättungsmittel, bevorzugt Wachs oder Aluminiumstearat, enthält.

8. Verwendung eines Beschichtungsmittels nach einem der Ansprüche 1 bis 7, dadurch gekennzeichnet, daß der Erweichungsbereich einer Polymerkomponente durch einen Zusatz, bevorzugt von Ethylen/Vinylacetat-Copolymeren, so weit herabgesetzt wird, daß die Beschichtung heißsiegelbar ist.

9. Verwendung eines Beschichtungsmittels nach einem der Ansprüche 1 bis 8, gekennzeichnet durch einen Feststoffgehalt von 20 bis 50 %, bezogen auf den Polymergehalt.

## Claims

1. Use of a coating agent for paper surface coating of paper which subsequently is to be vapor-coated with metals or of metallized paper, which coating agent contains an aqueous polymer dispersion, characterized in that the coating agent contains dispersed in aqueous phase a mixture of polymer particles (5) having a mean particle size of from 0.2 to 5 µm, preferably from 0.3 to 2 µm, as well as particles (6) having a mean particle size of less than 0.1 µm, preferably less than 0.07 µm.

2. The use of a coating agent according to claim 1, characterized in that the mixing ratio of coarse polymer particles (5) to fine particles (6) ranges from 1:1 to 9:1, preferably from 1.5:1 to 3:1.

3. The use of a coating agent according to claim 1 or 2, characterized in that the coating agent contains different dispersing agents with differing surface tension for the two polymer components.

4. The use of a coating agent according to claims 1 to 3, characterized in that the coating agent contains thickening agents, preferably based on cellulose.

5. The use of a coating agent according to claims 1 to 4, characterized in that the coating agent contains pigments having a physical blocking effect, preferably lamellar pigments based on mica, layer silicates and/or clay.

6. The use of a coating agent according to any of claims 1 to 5, characterized in that at least one component has been dyed with a water-soluble dye.

7. The use of a coating agent according to any of claims 1 to 6, characterized in that the coating agent contains a surface-active additive, preferably silicone oil, a fluoro-surfactant and/or smoothing agent, preferably wax or aluminum stearate.

8. The use of a coating agent according to any of claims 1 to 7, characterized in that the softening range of one polymer component is decreased by an additive, preferably ethylene/vinyl acetate copolymers, to such an extent that the coating is hot-sealable.

9. The use of a coating agent according to any of claims 1 to 8, characterized by a solids content of from 20 to 50%, relative to the polymer content.

## Revendications

1. Utilisation d'un agent de revêtement pour recouvrir des surfaces de papier qui, par la suite, est vaporisé par des métaux ou de papier revêtu de métaux, contenant une dispersion aqueuse de polymère, caractérisée en ce qu'il contient, dispersé en phase aqueuse, un mélange de particules de polymère (5) d'une taille moyenne des particules de 0,2 à 5 µm, de préférence de 0,3 à 2 µm, ainsi que de particules (6) d'une taille moyenne des particules inférieure à 0,1 µm, de préférence inférieure à 0,07 µm.

2. Utilisation d'un agent de revêtement suivant la revendication 1, caractérisée en ce que le rapport dans le mélange entre les particules de polymère grossières (5) et les particules fines (6) est de l'ordre de 1/1 à 9/1, de préférence de l'ordre de 1,5/1 à 3/1.

3. Utilisation d'un agent de revêtement suivant l'une des revendications 1 et 2, caractérisée en ce qu'il contient des agents dispersants différents pour les deux composants polymères avec une tension superficielle différente.

4. Utilisation d'un agent de revêtement suivant l'une des revendications 1 à 3, caractérisée en ce que l'agent de revêtement contient un épaississant, de préférence à base de cellulose.

5. Utilisation d'un agent de revêtement suivant l'une des revendications 1 à 4, caractérisée en ce qu'il contient des pigments à effet barrière physique, de préférence des pigments lamellaires à base de mica, de silicates lamellaires et/ou d'argile.

6. Utilisation d'un agent de revêtement suivant l'une des revendications 1 à 5, caractérisée en ce qu'au moins un composant est coloré par un colorant soluble dans l'eau.

7. Utilisation d'un agent de revêtement suivant l'une des revendications 1 à 6, caractérisée en ce qu'il contient un additif tensioactif, de préférence de l'huile de silicone, un agent tensioactif fluoré et/ou un agent de lissage, de préférence de la cire ou du stéarate d'aluminium.

8. Utilisation d'un agent de revêtement suivant l'une des revendications 1 à 7, caractérisée en ce que l'intervalle de ramollissement d'un composant polymère est, par une addition de préférence de copolymères d'éthylène/acétate de vinyle, diminué suffisamment largement pour que le revêtement soit scellable à chaud.

9. Utilisation d'un agent de revêtement suivant l'une des revendications 1 à 8, caractérisée par une teneur en matière solide de 20 à 50%, par rapport à la teneur en polymère.
